# EUROPÄISCHE PATENTSCHRIFT

(11) **EP 1 587 978 B1**
(45) Veröffentlichungstag und Bekanntmachung des Hinweises auf die Patenterteilung: **23.04.2008**
(21) Anmeldenummer: 03767830.7
(22) Anmeldetag: 24.12.2003
(51) Int. Cl.: D04H 1/45, D04H 13/00, D04B 21/14

(54) **TEXTILES FLÄCHENGEBILDE, UND VERFAHREN ZU SEINER HERSTELLUNG UND SEINER VERWENDUNG**
TEXTILE FABRIC AND METHOD FOR THE PRODUCTION AND USE THEREOF
STRUCTURE DE SURFACE TEXTILE, PROCEDE DE FABRICATION ET UTILISATION

(30) Priorität: 30.01.2003 DE 10303737
(43) Veröffentlichungstag der Anmeldung: 26.10.2005
(73) Patentinhaber: Hänsel Verbundtechnik GmbH, 58640 Iserlohn (DE)
(72) Erfinder: SCHULTE, Wolfgang, 53121 Bonn (DE); KRAUSE, Ulrich, 58636 Iserlohn (DE); BÖTTCHER, Peter, 09127 Chemnitz (DE); FUCHS, Hilmar, 01219 Dresden (DE)
(74) Vertreter: Solf, Alexander
(86) Internationale Anmeldenummer: PCT/EP2003/014891
(87) Internationale Veröffentlichungsnummer: WO 2004/067826

(56) Entgegenhaltungen:
- EP-A- 0 858 790
- DD-A- 39 819
- DE-A- 4 235 858
- DE-A- 4 300 091
- DE-C- 10 047 824
- DE-C- 19 839 418

## Beschreibung

Die Erfindung betrifft ein textiles Flächengebilde nach dem Oberbegriff des Anspruchs 1, sowie ein Verfahren zur Herstellung des Flächengebildes und seine Verwendung.

Im Rahmen der folgenden Beschreibung und Beanspruchung der Erfindung werden auch eingebürgerte Markenbezeichnungen für mechanische Vliesverfestigungsverfahren wie Maliwatt, Malivlies, Kunit, Multiknit, Struto verwendet, die in dem Fachbuch "Vliesstoffe", Rohstoffe, Herstellung, Anwendung, Eigenschaften, Prüfung, herausgegeben von W. Albrecht, H. Fuchs, W. Kittelmann, Wilay-VCH-Verlag GmbH, D-69469 Weinheim, 2000, insbesondere auf Seite 305 erläutert sind.

Voluminöse Faservliesstoffe, die einseitig oder beidseitig eine verfestigende Fasermaschenschicht aufweisen, sind z.B. aus der DE 198 12 499 A1 bekannt. Der einseitig maschenbeschichtete Vliesstoff weist eine Maschenschicht als Grundware und eine plüschartige Oberfläche auf, die aus abstehenden Fasern gebildet wird. Hergestellt wird der einseitig maschenbeschichtete Vliesstoff durch die Herstellung eines beidseitig maschenbeschichteten, voluminösen Vliesstoffs und mittiges Trennen in einer Flächenebene.

Die DE 42 39 469 A1 befasst sich mit einem Verfahren zum Verfestigen von querorientierten Faservliesen, bei dem ebenfalls ein einseitig maschenbeschichtetes, sog. Vlies-Gewirke hergestellt wird.

Eine andere Technologie zur Herstellung eines vermaschten voluminösen Vliesstoffes ist aus der EP 1 149 882 A1 bekannt. Dieser Vliesstoff ist konzipiert als textiler Träger eines Klebebandes und weist eine durch ein Nadelverfahren erzeugte, velourisierte Oberfläche auf, die u.a. für die Funktion des Abbaus von Druckkräften geeignet ist. Die velourisierte Oberfläche ist aus einer Vielzahl paralleler, senkrecht zur Vliesstoffbahn angeordneter, im Wesentlichen gleich langer Faserteile gebildet, deren Fußende in der Vliesstoffbahn verankert ist. Auf der der Velouroberfläche gegenüber liegenden Oberfläche der Vliesstoffbahn ist das Klebemittel des Klebebandes vorgesehen. Da beim Abrollen eines im Lieferzustand aufgerollten Klebebandes, bei dem die Veloursoberfläche mit dem Klebemittel in Kontakt steht, unerwünscht Fasern aus der verankernden verfestigten Vliesstoffbahn gerissen werden können, wird vorgeschlagen, während der Verfestigung des Vliesstoffes zum Vliesstoff in der Vliesstoffbahn oder während des velourisierenden Vernadelns auf der velourisierten Oberfläche des Vliesstoffes eine dünne, nicht textile Bahn anzuordnen.

Voluminöse einseitig oder beidseitig maschenverfestigte Vliesstoffe werden u.a. auch als druckelastische Polsterstoffe verwendet. Die Polsterstoffe werden zwischen einem z.B. aus einem Wollstoff bestehenden Überzugsmaterial und einem z.B. aus Polyurethan bestehenden Schaumstoffkern angeordnet. Sie sollen insbesondere Druckelastizität gewährleisten und feuchtigkeitsspeichernd und feuchtigkeitsdurchlassend sein (EP 0 126 798 B1).

Aus der DE 44 24 636 C2 ist ein als Polsterstoff zu verwendender, mehrschichtiger voluminöser Kaschiervliesstoff bekannt, bei dem zwei Nähwirkvliesstoffe durch vertikale Faserpfropfen verbunden sind, die aus den Faserteilen der außen liegenden Fasermaschenschichten bestehen und die sich bis in die Mitte der jeweils gegenüberliegenden Faserschicht erstrecken. Damit soll durch eine dichtere Faseranordnung in der jeweiligen Faserschicht eine druckelastische Zone erzeugt werden.

Die aus der DE 41 27 337 A1 bekannte Polsterung weist u.a. einen Vliesstoff auf, der als Funktionsstoff ein superabsorbierendes Hydrogel enthält. Das hydrophile Hydrogel soll einerseits große Feuchtigkeits- und Dampfmengen aufnehmen und andererseits leicht regenerierbar, insbesondere desorbierbar sein. Über die Art des Vliesstoffes wird keine Aussage gemacht.

Aus der WO 00/64311 ist ein Polster eines Sitzes oder eines Liegemöbels bekannt, das einen desorbierenden Feuchtigkeitsspeicher in Form einer hydrophilen Schicht zur reversiblen Aufnahme von Körperfeuchtigkeit aufweist. Die hydrophile Schicht besteht u.a. aus einem Vliesstoff als Trägermaterial und einem auf den Vliesstoff aufpolymerisierten Superabsorber, wobei die Fasern des Vliesstoffes zumindest anteilig vom Superabsorber überzogen sind. Der Superabsorber wird vor seiner Polymerisation auf den Vliesstoff aufgesprüht oder im Tauchbadverfahren aufgebracht. Über die Art des Vliesstoffes werden auch in dieser Druckschrift keine Angaben gemacht.

Beim Aufsprühen dringt der Superabsorber inhomogen tief in den Vliesstoff ein und verteilt sich auch inhomogen auf der Oberfläche. Die Folge ist eine extreme Oberflächenrauhigkeit und eine unerwünschte Versteifung des Vliesstoffes. Zudem ist es auch nicht möglich, definierte Mengen an Superabsorber aufzubringen, so dass die Absorptionskapazität nicht regelbar ist.

Aufgabe der Erfindung ist, ein druckelastisches, insbesonderes als Polsterstoff verwendbares textiles Flächengebilde insbesondere aus einem Vliesstoff zu schaffen, das insbesondere homogen verteilt definierte Mengen an Funktionsmittel enthalten kann, wobei definierte Vliesstoffeigenschaften wie Geschmeidigkeit und/oder Flexibilität (elastische Biegesteifigkeit) und/oder Weichheit und/oder Druckelastizität gewährleistet werden können.

Diese Aufgabe wird durch die Merkmale der Ansprüche 1, 41 und 46 gelöst. Vorteilhafte Weiterbildungen der Erfindung werden in den Unteransprüchen gekennzeichnet.

Die Erfindung betrifft insbesondere druckelastische Vliesstoffe mit dreidimensionaler Faseranordnung.

Unter Druckelastizität wird im Rahmen der Erfindung die Eigenschaft eines voluminösen textilen Flächengebildes verstanden, bei einer Druckeinwirkung bzw. Druckbelastung auf eine Oberfläche der Textilie die Druckkraft durch elastische Verformungen von Strukturelementen in der Volumenstruktur der Textilie aufzunehmen und bei der Entlastung zu gewährleisten, dass die verformten Strukturelemente elastisch zurückfedern. Das druckelastische Verhalten der textilen Flächengebilde wird nach dem bei elastischen Schaumstoffen bekannten Verfahren bestimmt.

Die erfindungsgemäßen textilen Flächengebilde, insbesondere in Form eines Vliesstoffes haben eine Faserpolschicht mit hoher Druckelastizität und insbesondere auch mit weiteren funktionalen Gebrauchseigenschaften und finden Einsatz z.B. als Polyurethanschaumsubstitut in der Fahrzeuginnenausstattung, in der Polstermöbelindustrie sowie als druckelastisches, funktionelles textiles Material im Bekleidungs-, Medizin- und Isolationsbereich.

Es ist allgemein bekannt, dass Vliesstoffe mit dreidimensionaler Faseranordnung durch einen strukturell bedingten Anteil von Faserteilen vertikaler bis diagonaler Anordnung zum Vliesstoffquerschnitt Druckbelastungen einen höheren Widerstand entgegensetzen als klassische Vliesstoffe mit weitgehender horizontaler Faseranordnung im Vliesstoffquerschnitt. Solche Vliesstoffe mit dreidimensionaler Anordnung sind fachlich bekannt als Struto, als ein in Längsfalten gelegter Faserflor, verfestigt durch Bindefasern, als dilourisierte Vliesstoffe mit nachträglichem Ausstoß vertikaler Faserteile aus dem Vliesstoffquerschnitt durch durchstechende Widerhakennadeln, als Kunit als ein durch Fasermaschen verfestigten, längs gestauchten Faserflor. Bei hoher Druckbeanspruchung, wie sie z.B. beim Einsatz solcher Vliesstoffe als Polyurethanschaumsubstitut im Sitzpolsterbereich in Polstermöbeln oder Fahrzeugsitzen sowie bei Innenverkleidungsteilen im Pkw auftreten, weichen die vertikal bis diagonal abstehenden Faserteile aus, legen sich durch die Druckbeanspruchung um und bilden in dieser horizontalen Anordnung parallel zum Vliesstoffquerschnitt keine oder wenig Erholungskräfte zur Rückstellung in die Ausgangslage nach Wegfall der Druckbelastung aus; sie zeigen somit ein geringes druckelastisches Verhalten.

Zur Verbesserung der Druckelastizität solcher dreidimensional orientierter Faservliesstoffe wird beispielsweise in der DE 202 09 709 U1 der Einsatz von thermoplastischen Bindefasern vorgeschlagen. Diese Bindefasern bilden bei thermischer Behandlung kleine Bindeflächen mit und zwischen den Faserteilen, auch den vertikal bis schräg vom Vliesstoffquerschnitt abstehenden Faserteilen, und können damit ein Umlegen bei Druckbelastungen erschweren. Allerdings sind diese verbindend wirkenden Bindepunkte in Folge der gleichmäßigen Verteilung der Bindefasern innerhalb des gesamten Bindefasergerüsts im Vliesstoff auch in demselben gleichmäßig verteilt und bei zu hohem Anteil führt eine zu große Anzahl solcher Bindepunkte zur Verhärtung und zur Versteifung des Vliesstoffes. Außerdem ist aus wirtschaftlichen und/oder funktionellen Gründen bei solchen Vliesstoffen mit dreidimensionaler Faserorientierung oft der Einsatz solcher Bindefasern unerwünscht, z.B. wenn Gebrauchs- oder Verarbeitungstemperaturen auftreten, die über dem Schmelzbereich der Bindefasern liegen.

Aus der DE 101 39 843 A1 ist ein Vliesstoff mit dreidimensionaler Faserorientierung bekannt, der aus einem durch Fadenmaschen verfestigten Vliesstoff besteht und der auf einer Seite eine Faserpolschicht besitzt, die aus vertikal zum Vliesstoffquerschnitt abstehenden Faserteilen gebildet ist, welche über die gesamte Fläche eine hohe Dichte, Parallelität und gleichmäßige Höhe aufweisen, wobei ein oder beide Enden der Faserteile im Vliesstoffquerschnitt mechanisch eingebunden sind. Nachteil bei diesen Vliesstoffen ist neben der geringen Druckelastizität, dass nur eine maximale Faserpolhöhe von 6 mm erreicht wird und die Faserteile in der Faserpolschicht nicht untereinander abstützend verbunden sind.

In der DE 100 47 824 C1 ist ein Vliesstoff aus Fasermaterial ohne zusätzliche Fäden für den Einsatz als Unterpolstermaterial beschrieben, der eine voluminöse Polstruktur aus Faserteilen mit einer räumlich-diagonalen Anordnung besitzt, die auf einer Seite mit Maschen abgedeckt ist, um die Querfestigkeit des Vliesstoffes zu verbessern. Nachteilig ist, dass bei diesen Vliesstoffen eine starke Differenz zwischen den Polfaserhöhen vorhanden ist, die eine sehr ungleichmäßige Oberfläche der Polfaserschicht bewirkt, und die auch die Druckelastizität des Vliesstoffes negativ beeinflusst.

Entsprechend DE 42 35 858 A1 kann die Polfaseroberfläche eines durch Fasermaschen verfestigten Kunit-Vliesstoffes auch zur Ausbildung von Fasermaschen verwendet werden. Der so entstandene Multiknit-Vliesstoff hat dann zwei Fasermaschenoberflächen mit gewisser Dickengleichmäßigkeit, weist allerdings zwischen diesen beiden Fasermaschenschichten diagonal orientierte Faserteile auf, deren Höhe für gute Druckelastizitätseffekte zu gering ausfällt.

Nach einer besonderen Ausführungsform der Erfindung ist ein einseitig maschenverfestigter, voluminöser Vliesstoff ausgewählt und derart verändert, dass bei der Herstellung eine vorbestimmte Druckelastizität gewährleistet und gegebenenfalls auch eine vorbestimmte Funktionsmittelmenge an Polfasern oder Polfaserschlingen angelagert und/oder in Hohlräumen zwischen den Polfasern eingebracht werden kann.

Nach einer Ausführungsform der Erfindung wird eine neue Struktur des Vliesstoffes geschaffen in Form eines voluminösen, einseitig maschenbeschichteten bzw. maschenverfestigten Vliesstoffes mit aus der Maschenschicht senkrecht zur Flächenebene bzw. zum Vliesstoffquerschnitt aufrecht abstehenden Polfasern und/oder Polfaserschlingen, die in der Ebene des Flächengebildes mindestens drei unterschiedliche Strukturebenen aufweist, wovon eine innere Strukturschicht z.B. eine Eindringsperre für ein Funktionsmittel bildet und eine äußere Strukturschicht vorgegebene Hohlräume zur Aufnahme von Funktionsmitteln und vorbestimmte Polfaseroberflächen zur Anlagerung von Funktionsmitteln zur Verfügung stellt.

Das Hohlraumvolumen, die Hohlraumverteilung und/oder die Größe der Anlagerungsoberflächen der Fasern können bei der Herstellung des neuen Vliesstoffes vorherbestimmbar eingestellt werden, so dass die erfindungsgemäßen Vliesstoffe auf einfache Weise an vorgegebene Anforderungen anpassbar sind.

Anhand der Figuren 1 bis 6 der Zeichnung wird die Erfindung im Folgenden beispielhaft näher erläutert. Die Figuren 1 bis 6 zeigen schematisch im Querschnitt den Aufbau von erfindungsgemäßen, voluminösen Flächengebilden.

Das textile Flächengebilde nach Fig. 1 besteht aus einem voluminösen Vliesstoff 1 und weist eine dreischichtige Struktur auf. Zuunterst ist eine Grundschicht 2 - der sogenannte Vliesstoffquerschnitt - mit im Wesentlichen in der Flächenebene ausgerichteten Faserteilen 3 angeordnet. Sie enthält unterseitig die flächig verfestigend wirkenden Faser- und/oder Fadenmaschen 4 und verankert die z.T. ebenfalls in der Flächenebene verlaufenden, in der Grundschicht 2 sitzenden Verankerungsbereiche 5, 6 von hauptsächlich senkrecht von der Grundschicht 2 abstehenden ersten längeren Polfasern 7 und zweiten kürzeren Polfasern 8, wobei die Polfasern 7 im seitlichen Abstand von den Polfasern 8 angeordnet sind.

Die Polfasern 7 weisen mindestens überwiegend die gleiche Polspitzenhöhe H der Polspitzen 9, gemessen von der Unterfläche 10 des textilen Flächengebildes, auf bzw. die Polspitzen 9 der Polfasern 7 liegen mindestens überwiegend in einer Flächenebene 12. Ebenso weisen die Polspitzen 11 der Polfasern 8 mindestens überwiegend gleiche Polspitzenhöhe h, gemessen von der Unterfläche 10, auf bzw. liegen die Polspitzen 11 der Polfasern 8 mindestens überwiegend in einer Flächenebene 13. Die Ebene 12 der Polfaserspitzen 9 liegt - von der Unterfläche 10 der Maschenebene 14 betrachtet - oberhalb der Ebene 13 der Polfaserspitzen 11.

Durch diese Struktur des neuen Vliesstoffes werden relativ weite, nach oben offene Hohlräume 15 zwischen den langen Polfasern 7 gebildet und verbleiben relativ enge Räume 16 zwischen den langen und den kurzen Polfasern 7, 8. Nach der Erfindung wird die räumliche Verteilung der Kurzfasern 8 z.B. so dicht gewählt, dass z.B. fast kein Funktionsmittel, z.B. in Form eines Adsorptionsmittels in die Polfaserstruktur der Polfasern 8 bzw. in die Hohlräume 16 eindringen kann, wenn ein Funktionsmittel in die Hohlräume 15 eingefüllt wird, wobei die Polspitzen 11 sperrend gegen das Eindringen von Funktionsmittel wirken. Dadurch bleiben die Vliesstoffeigenschaften im Vliesstoffbereich 17, der aus dem Kurzfaserschichtbereich und dem Bereich der Grundschicht 2 besteht, erhalten. Dieser Schichtaufbau gewährleistet insbesondere die für viele Anwendungen erwünschte Druckelastizität und Flexibilität sowie Weichheit des Vliesstoffes. Der über der Kurzfaserschicht vorgesehene Langfaserschichtbereich 18 stellt die Hohlräume 15 z.B. für die Aufnahme von Funktionsmitteln und für das Funktionsmittel zugängige Anlagerungsoberflächen der langen Polfasern 7 zur Verfügung.

Nach der Erfindung wird auf den Vliesstoff auf der Seite der Ebene 12 eine Funktionsschicht 19 aufgebracht, deren Dicke wählbar ist und die bis zu den Spitzen 11 der kurzen Polfasern 8 reichen kann, und verfestigt ist, wobei die Hohlräume 15 zumindest teilweise ausgefüllt und die langen Polfasern 7 in diesem Bereich eingebunden sind.

Die geschlossene Funktionsschicht hat im Wesentlichen die funktionelle Aufgabe, die freien Endbereiche der Polfasern bzw. Polfaserschlingen der Polfasern 7 Lage zu fixieren bzw. ortsfest einzubinden, so dass die Polfasern bzw. Polfaserschlingen zweiseitig eingespannt sind, nämlich einmal in der Grundschicht 2 und zum anderen in der Funktionsschicht 19. Diese Einspannung bewirkt in überraschender Weise eine hohe Druckelastizität des Vliesstoffs. Die Polfasern können bei der Druckbelastung lediglich sich biegen oder einknicken, federn bei Druckentlastung jedoch elastisch in ihre Ausgangsstellung zurück. Selbst bei lang anhaltenden Druckbelastungen verlieren die beidseitig eingespannten Polfasern ihre Elastizität nicht, so dass der Vliesstoff ausgezeichnetes Rückfedervermögen mit hoher Formstabilität aufweist. Dabei können die kurzen Polfasern 8 den Widerstand gegen die Druckbelastung erhöhen, wenn die Funktionsschicht 19 auf die Polfaserspitzen 11 der Polfasern 8 trifft, wenn die Funktionsschicht 19 oberhalb der Polfaserspitzen 11 angeordnet ist. Im Falle, dass die Funktionsschicht 19 auf den Polfaserspitzen 11 aufsitzt, verstärken die kurzen Polfasern 8 die Widerstandskraft gegen Druckbelastungen und unterstützen das elastische Rückfedern.

Die Funktionsschicht kann aber auch eine zusätzliche Aufgabe übernehmen, nämlich dann, wenn sie Funktionsmittel, wie z.B. Feuchtigkeits- bzw. Flüssigkeits-Absorptionsmittel enthält, oder aus einem Funktionsmittel besteht.

Vorzugsweise wird die Funktionsschicht durch Sprühen aufgebracht. Das Aufbringen kann aber auch mit einem Tauchbadverfahren erfolgen.

Zweckmäßigerweise wird der erfindungsgemäße Vliesstoff mit einem superabsorbierenden Polymer, einem sog. Superabsorber besprüht. Superabsorber sind Elektrolyt-Netzwerke, die große Flüssigkeitsmengen aufnehmen und speichern und leicht desorbieren können.

Es liegt im Rahmen der Erfindung, Vliesstoffe mit mehr als zwei Ebenen von Polfaserspitzen und den entsprechend unterschiedlichen Hohlraumvolumina vorzusehen. Es liegt außerdem im Rahmen der Erfindung, anstelle von Polfasern Polfaserschlingen oder Polfasern in Kombination mit Polfaserschlingen vorzusehen, wobei z.B. in der einen Schicht Polfasern und in einer anderen Schicht Polfaserschlingen erzeugt werden.

Ein erfindungsgemäßes textiles Flächengebilde kann z.B. nach dem sog. Kunit-Verfahren hergestellt werden. Dabei wird aus einem Faserflor mit längsorientierten oder querorientierten Fasern ein Vliesstoff mit Faserpolstruktur auf der einen und mit Fasermaschenstruktur auf der anderen Oberflächenseite gebildet. Allgemeine Daten der Vermaschung des durch eine Bürste in die Schiebernadel eingestrichenen Faserflors sind:
Verdichtung des Faserflors 1:4 bis 1:10
Schwinghub der Bürste 80 bis 70 mm
Flächenmasse des Vliesstoffes 100 bis 800 g/m²

Über spezielle Einstellung der Verdichtung und des Schwinghubes kann die erfindungsgemäße Struktur des Vliesstoffes für den Sprühauftrag von Funktionsmitteln erreicht werden.

Eine weitere Möglichkeit zur Herstellung eines erfindungsgemäßen Vliesstoffes ist ein Zweischrittverfahren mit Herstellung eines durch Faser- oder Fadenmaschen verfestigten Vlieses mit vorwiegender Querorientierung der Fasern durch Quertäfeln des Krempelflores vor der mechanischen Verfestigung durch Vermaschen (Malivlies) oder Übernähen (Maliwatt). Anschließend werden bei diesem Vliesstoff mit senkrecht zur Vliesstoffoberfläche durchstechenden Widerhakennadeln die Faserpolschichten bzw. Faserpolstrukturen durch Austragen von abstehenden Faserteilen aus dem Vliesstoffquerschnitt gebildet. Mit diesem Verfahren ist es auch möglich, einen längsorientierten Faserflor zu verwenden.

Die unterschiedlichen Höhen sowie die unterschiedliche Anzahl von abstehenden Faserteilen zur Ausbildung der erfindungsgemäßen Struktur des Vliesstoffes wird durch die Anzahl von Nadeln und die Art der Nadeln, speziell des Abstandes der Nadelspitze zum ersten Widerhaken erreicht.

Hohe Druckelastizität wird allein schon durch die verklebende Wirkung der in die Aufnahmeräume 15 eingetragenen Funktionsmittel (Schicht 19) auf die langen Polfaserfäden im Bereich der Polspitzen 9 erzielt.

Bei einer Druckbelastung auf die Oberfläche des Flächengebildes verformt sich die Struktur, wobei auch die Kurzpolfasern 8 elastisch seitlich ausweichen, sich wegen entsprechend hoher Anzahl pro Quadratzentimeter gegenseitig abstützen und beim Nachlassen der Druckbelastung elastisch zurückfedern. Dabei leisten die Langpolfasern 7 eine erhebliche zusätzliche Abstützung, weil sie in die Grundschicht 2 und in die Funktionsschicht 19 eingebunden sind und einem von den Kurzpolfasern 8 ausgeübten seitlichen Druck Widerstand entgegensetzen.

Die Kurzpolfasern 8 gewährleisten insoweit einen synergistischen Effekt, indem sie einerseits eine Sperre gegen das Eindringen von Funktionsmittel bilden und andererseits in Kombination mit den Langfasern den Hohlraum 15 für Funktionsmittel bilden und Druckelastizität bzw. Druckwiderstand des Flächengebildes gewährleisten.

Ebenso kann die Funktionsschicht 19 einen synergistischen Effekt leisten. Sie gewährleistet zum einen die gewünschte Funktion, z.B. die Ab- und Desorption oder Geruchsbindung oder dergleichen, und zum anderen bildet sie durch die Einbindung der Langpolfasern 7 eine elastische membranartige Oberfläche, die Drukkelastizität gewährleistet.

Hinzu kommt, dass die Oberfläche der Funktionsschicht 19 relativ glatt ist, so dass das Flächengebilde z.B. bei Verwendung als Polsterstoff, ohne zusätzliche Gleitmittel auf einen Polsterkern gezogen werden kann. Bei herkömmlichen Polsterstoffen muss zu diesem Zweck häufig eine zusätzliche Gleitbeschichtung aufgebracht werden.

Die relativ glatte Oberfläche der Maschenschicht der Grundschicht 2 ist besonders gut geeignet für eine Laminierung mit einem Polsterbezugsstoff.

### Beispiel 1:

Für die Faserflorbildung wird eine Fasermischung aus 60% Polyesterfasern der Faserfeinheit 3,6 dtex und einer Faserlänge von 60 mm und 40% Polyesterfasern der Faserfeinheit 4,4 dtex und der Faserlänge 36 mm eingesetzt. Es wird ein Doppelflor mit einer Masse von 36 g/m² gebildet und auf einer Nähwirkmaschine Kunit mit einer Verdichtung von 1:8 und einem Schwinghub der Bürste von 48 mm bei einer Maschenfeinheit von 18 F vermascht.

Es entsteht ein voluminöser Vliesstoff mit einer Flächenmasse von 280 g/m² und mit einer Gesamtdicke von 4,8 mm.

Strukturell ist dieser Vliesstoff durch folgende Daten gekennzeichnet:
Von der je Flächeneinheit im Vliesstoff enthaltenen Fasermenge sind 50% in den Fasermaschen angeordnet.
Die der Vliesstoffdicke von 4,8 mm entsprechende Höhe H zuzuordnende Höhe h der Polspitzen 11 beträgt 3,2 mm. Damit ergibt sich ein Verhältnis der Höhe H zur Höhe h von 1,5 zu 1.
Die Querschnittsfläche der für die Funktionsmittelanlagerung vorgesehenen Aufnahmeräume 15 errechnet sich bei einer mittleren Anzahl von langen Polfasern 7 von 7000 je cm² Vliessstofffläche zu 0,98875 cm² pro cm². Für die Querschnittsfläche der Zwischenräume 16 ergibt sich bei einer mittleren Anzahl kurzer Polfasern 8 von 9000 je cm² Vliesstofffläche ein Wert von 0,96085 cm² pro cm² Vliesstoff. Damit ist das Verhältnis der Querschnittsflächen der Aufnahmeräume 15 zu der Querschnittsfläche der Zwischenräume 16 1,021 zu 1.

Die Polfasern 7 werden in eine Funktionsschicht 19 aus einem Superabsorber fest eingebettet, die eine Dicke von 1,2 mm aufweist. Vor dem Aufbringen der Funktionsschicht 19 betrug die bleibende Verformung 40,5%. Sie erniedrigte sich durch die Funktionsschicht auf 25%.

### Beispiel 2:

In einem weiteren Ausführungsbeispiel besteht der voluminöse Vliesstoff aus einem durch Fasermaschen verfestigten Querlagenvlies, der anschließend zur Erzielung der speziellen Polfaserstruktur mit langen und kurzen Polfasern mit vertikal durch den Vliesstoffquerschnitt durchstechenden Widerhakennadeln behandelt wird. Dabei besteht der auch als Malivlies bezeichnete Vliesstoff aus einer Fasermaschenunterseite und im Vliesstoffquerschnitt horizontal angeordneten Fasern aus Polyesterfasern der Faserfeinheit 3,3 dtex, der Faserlänge von 50 mm und er hat eine Flächenmasse von 240 g/m², eine Dicke von 1,8 mm und eine Maschenreihendichte von 14 Maschenreihen je 25 mm sowie eine Maschenlänge von 1,6 mm. Dieses Malivlies wird dann auf zwei Strukturierungsnadelmaschinen mit folgenden Parametern vernadelt:

| | | |
|---|---|---|
| Maschine 1: | Einstichseite Nadelart Einstichtiefe Stichdichte | Fasermaschenseite Kronennadel 15 x 18 x 42 S 111 6 mm 600 Stich je cm² |
| Maschine 2: | Einstichseite Nadelart Einstichtiefe Stichdichte | Fasermaschenseite Kronennadel 15 x 18 x 42 S 111 11 mm 400 Stich je cm² |

Dabei entsteht ein voluminöser Vliesstoff mit einer unterseitigen Grundschicht (2), die das Malivlies bereits aufwies, und einer durch das Vernadeln ausgebildeten Polfaserschicht aus den kurzen Polfasern (8) und aus den langen Polfasern (7). Diese Polfasern sind durch das vertikale Austreiben aus dem ursprünglichen Vliesquerschnitt ausschließelich vertikal angeordnet und weisen aufgrund der ausgewählten Nadel eine große Höhengleichmä-ßigkeit auf.

Die Gesamtdicke und damit Höhe H beträgt 3,6 mm, die Höhe h ist 2,4 mm und die Dicke der Fasermaschenschicht ist 1,2 mm.

In der ersten Vernadelungspassage werden ausschließlich aus den horizontal angeordneten Fasern die kurzen Polfasern (8) angeordnet, mit einer Dichte entsprechend der Nadelart und Stichdichte von 7200 Faserteilen je cm². In der zweiten Nadelpassage erfolgt der Austrieb der langen Polfasern (7) in einer Dichte von 4000 Faserteilen je cm² Vliesstoff.

Mit den erhaltenen Höhen errechnet sich das Verhältnis von H zu h mit einem Wert von 1,5 zu 1.

Querschnittsfläche Aufnahmeräume = 0,9908 cm² / cm² Material

Querschnittsfläche Zwischenräume = 0,97424 cm² / cm² Material Somit ergibt sich ein Verhältnis der beiden Flächen von 1,017 zu 1.

Auch bei diesem Beispiel werden die langen Polfasern 7 in eine Funktionsschicht 19 aus einem Superabsorber fest eingebettet. Die Dicke der Schicht 19 beträgt 1,4 mm. Vor dem Aufbringen wies der Vliesstoff eine bleibende Verformung von 38% auf. Sie wurde durch die Funktionsschicht auf 26% erniedrigt.

Das Ziel der Erfindung wird durch die nicht-textile Funktionsschicht 19 erreicht, die z.B. selbst keine elastischen Eigenschaften aufweisen muss.

Die Funktionsschicht weist aber vorzugsweise auch eine eigene feder- oder gummiartige Elastizität auf, die die Elastizität der elastischen Struktur des textilen Flächengebildes unterstützt.

Nach einer besonderen Ausführungsform der Erfindung erfülltt die Funktionsschicht nicht nur die fasereinbindende Funktion und hat nicht nur ggf. Eigenelastizität, sondern sie besteht aus einem Material, das als sog. Funktionsmittel wirkt. Beispielsweise kann die Funktionsschicht gute sitzklimatische und/oder bekleidungsphysiologische Eigenschaften aufweisen, wie z.B. Wasserspeicherung und/oder Wasserdampfaufnahme und/oder Wasserdampfdurchlässigkeit und/oder Luftdurchlässigkeit und/oder Geruchsbindung und/oder Geruchsbildung (Duftstoff) und/oder Wärmeleitung und/oder Wärmedämmung.

In des Regel weist die Funktionsschicht 19 Dicken zwischen 1 und 4 mm, insbesondere zwischen 1,1 und 3 mm auf.

Erreicht wird das Ziel der Erfindung nicht nur durch die Verwendung eines voluminösen textilen Flächengebildes, insbesondere in Form eines Vliesstoffs mit unterschiedlichen Polfaserlängen gemäß Fig. 1, sondern auch mit Flächengebilden, insbesondere in Form von Vliesstoffen mit einer einheitlichen Faserpolschicht. Zweckmäßigerweise sollte eine Faserpolschicht mit überwiegendem Anteil darin vertikal bis diagonal von des Grundschicht abstehenden gleich langen Faserteilen vorhanden sein, die im oberen, von der Grundschicht am weitesten entfernten Teil durch die flächige, verbindend wirkende, nicht-textile Funktionsschicht 19 untereinander so zusammengehalten werden, dass bei Druckbeanspruchungen zwar Ein- und Zusammendrücken des Vliesstoffs im Bereich der Faserpolschicht aber kein Umlegen der Faserteile der Faserpolschicht mit geringem Wiederholungseffekt erfolgt.

Die hohe druckelastische Wirkung einer solchen flächigen Fasereinbindung im oberen Teil der Faserpolschicht ergibt sich durch die relativ dünne, nicht textile Funktionsschicht. Wichtig für die gute Druckelastizität ist dabei der Verbleib einer gewissen freien beweglichen Höhe der einzelnen Faserteile der Faserpolschicht im Bereich zwischen der Grundschicht querschnitt und Unterseite der nicht-textilen Funktionsschicht. Außerdem ist günstig, dieser nicht-textilen, Faserteilbereiche einbindenden Funktionsschicht aufgrund einer Materialauswahl noch weitere verarbeitungs- und gebrauchstechnische Eigenschaften, wie oben beschrieben, zuzuordnen.

Die folgenden Beispiele erläutern die Erfindung anhand der Figuren 2 bis 6 bei Verwendung von voluminösen Vliesstoffen mit hohem Anteil vertikal bis diagonal abstehenden Polfaseranteilen.

Der in der Fig. 2 dargestellte druckelastische Vliesstoff besteht aus der Grundschicht 21 und der Polfaserschicht 22. Die Polfaserschicht 22 weist die vertikal bis diagonal von der Grundschicht 21 abstehenden Faserteile 23 mit im von der Grundschicht 21 am weitesten entfernten Bereich freien Faserteilenden 24 oder Faserteilschlingen 25 auf. Die in diesem Bereich der Faserteilenden 24 oder der Faserteilschlingen 25 angeordnete, in einem zusätzlichen Arbeitsgang eingebrachte nicht-textile Funktionsschicht 26 bindet diese so ein, dass bei auftretenden Druckbeanspruchungen die Faserteile 23 nicht in eine horizontale Lage gedrückt werden, sondern dass sie im elastischen Strukturteilbereich 27 der Faserpolschicht 22 diese Druckkräfte elastisch aufnehmen und nach Wegfall der Druckbelastung die Faserpolschicht 22 bzw. den Strukturbereich 27 wieder in die Ausgangslage zurückbilden. Die z.B. kanalartigen Hohlräume 28 im elastischen Teilbereich 27 der Faserpolschicht 22 bieten Raum zum Weiterleiten und/oder Speichern von gasförmigen oder flüssigen Medien und Raum zum Einlagern von nicht-textilen, festen, teilchenförmigen Funktionsmitteln (nicht dargestellt).

### Beispiel 3:

Der in Figur 3 im Querschnitt schematisch dargestellte druckelastische Vliesstoff besteht aus einem Kunit-Vliesstoff aus Polyesterfasern der Feinheit 3,3 dtex und mit einer Faserlänge von 90 mm. Er hat eine Masse von 380 g/m² und eine Gesamtdicke von 5,6 mm. In der Faserpolschicht 22 sind 280 g/m² Fasermasse enthalten, bei einer Dicke der die Grundschicht 21 bildenden Fasermaschenschicht 29 von 1,2 mm weist die Faserpolschicht 22 eine Dicke von 4,4 mm auf. Auf die Oberseite der Faserpolschicht 22 wurde ein Superabsorber aufgesprüht, der damit die nichttextile Funktionsschicht 26 bildet und eine Masse von 100 g/m² und eine Dicke von 1,4 mm aufweist. In dieser nichttextilen Funktionsschicht sind 80% der in der Faserpolschicht 22 enthaltenen freien Faserteilenden 24 und Faserteilschlingen 25 fest eingebunden. Durch diese erfindungsgemäße Einlagerung von Faserteilen 23 der Faserpolschicht 22 in die nichttextile Funktionsschicht 26 verändern sich die druckelastischen Eigenschaften des druckelastischen Vliesstoffes gegenüber dem bekannten Kunit-Vliesstoff wie folgt:

| Eigenschaft | Kunit-Vliesstoff | erfindungsgemäßer druckelästischer Vliesstoff |
|---|---|---|
| Dicke (mm) | 5,4 | 5,6 |
| Stauchhärte (kPa) | 1,2 | 5,7 |
| Druckelastisches Verhalten | | |
| als a30 - 5H % | 21,0 | 45,5 |
| als a30 - 5E3 % | 80,1 | 94,3 |
| bleibende Verformung % | 39,5 | 28,3 |

Neben einer deutlichen Verbesserung des druckelastischen Verhaltens durch die einem flachen Umlegen der Faserteile 23 der Faserpolschicht 22 entgegenstehende Einbindung der Faserteile 23 in die nichttextile Funktionsschicht 26 ergibt die erfindungsgemäße Vliesstoffkonstruktion durch die Art und Menge der nichttextilen Funktionsschicht 26 eine wesentliche Erhöhung der Wasserdampfaufnahme und des Feuchtespeichervermögens als wichtige Funktionseigenschaften für den Einsatz des erfindungsgemäßen Vliesstoffes als klimatisch hervorragend geeignete Polsterkomponente für Fahrzeugsitze. Die entsprechenden Prüfwerte sind nachfolgend zusammengestellt:

| Eigenschaft | Kunit-Vliesstoff | erfindungsgemäßer druckelastischer Vliesstoff |
|---|---|---|
| Wasserdampfdurchgangs-Widerstand (g/m² Pa h) | 0,11 | 0,16 |
| Wasseraufnahme (%) | 842 | 1890 |

### Beispiel 4:

Der erfindungsgemäße druckelastische Vliesstoff besteht wie im Beispiel 3 aus einem Kunit-Vliesstoff aus Polyesterfasern der Feinheit 4,0 dtex und der Länge von 70 mm. Er hat eine Masse von 290 g/m² und eine Dicke von 4,4 mm. In der Faserpolschicht 22 sind 200 g/m² Fasermasse enthalten und diese Faserpolschicht 22 hat eine Dicke von 3,7 mm. Die Oberseite der Faserpolschicht 22 wurde mit einem thermoplastischen Klebstoffvlies aus Polyolefin mit einer Masse von 40 g/m² verklebt, die dabei entstandene nichttextile Funktionsschicht 26 bindet bei einer Dicke von 0,8 mm 2/3 aller freien Faserteilenden 24 und Faserteilschlingen 25 fest in sich ein und bildet den erfindungsgemäßen druckelastischen Vliesstoff. Es wird eine Erhöhung der die Druckelastizität kennzeichnenden Werte wie folgt gegenüber dem bekannten Kunit-Vliesstoff ohne nicht-textile Funktionsschicht erreicht:

| Eigenschaft | Kunit-Vliesstoff | erfindungsgemäßer druckelastischer Vliesstoff |
|---|---|---|
| Dicke (mm) | 4,4 | 4,3 |
| Stauchhärte (kPa) | 1,2 | 4,6 |
| Druckelastisches Verhalten | | |
| als a30 - 5H % | 23,2 | 30,1 |
| als a30 - 5E3 % | 75,6 | 95,1 |
| bleibende Verformung % | 44,2 | 27,6 |

Zu dieser bedeutsamen Verbesserung des druckelastischen Verhaltens durch die erfindungsgemäße Konstruktion des druckelastischen Vliesstoffes gegenüber einem vergleichbaren Kunit-Vliesstoff kommt durch die thermoplastische flächige Polymerschicht der aus einem speziellen Klebstoffvlies gebildeten nichttextilen Funktionsschicht 26 die Möglichkeit bei dem Aufbringen der nichttextilen Funktionsschicht 26 oder in einem nachfolgenden Arbeitsgang ein Dekortextil oder eine andere textile oder nichttextile Fläche anzukleben. Damit kann eine Trennkraft von 17,6 N/5 cm Breite erreicht werden.

### Beispiel 5:

Der in Figur 4 im Querschnitt schematisch dargestellte druckelastische Vliesstoff besteht aus einem durch Fasermaschen verfestigten Vliesstoff Malivlies mit einer Flächenmasse von 155 g/m² aus Polyesterfasern der Feinheit 3,6 dtex und der Länge von 60 mm. Durch Nachnadeln auf einer Nadelmaschine mit vertikal durchstechenden Gabelnadeln ist die Faserpolschicht 22 mit den Faserteilbüscheln 31 ausgebildet worden, die jeweils freie Faserteilenden 24 und Faserteilschlingen 25 enthalten. Der Masseanteil der Faserpolschicht 22 beträgt 105 g/m² und sie hat eine Dicke von 2,1 mm. Zwischen die einzelnen Faserbüschel 31 sind granulatförmige Aktivkohlepartikel 32 mit einer Masse von 30 g/m² eingelagert. In einem weiteren Arbeitsgang wurde die nichttextile Funktionsschicht 26 aufgebracht, die eine wasserdampfdurchlässige Polyurethanfolie mit einer Flächenmasse von 80 g/m² und einer Dicke von 0,7 mm ist. Der druckelastische Vliesstoff mit der dargestellten Struktur mit den eingelagerten Funktionspartikeln aus Aktivkohle 32 und der die Faserbüschel 31 fest einbindenden wasserdichten elastischen nichttextilen Funktionsschicht 26 bildet eine hervorragende druckelastische und bekleidungsklimatisch aktive Komponente in der Schutzkleidungsherstellung.

### Beispiel 6:

Der in Figur 5 im Querschnitt schematisch dargestellte druckelastische Vliesstoff besteht aus einem Kunit-Vliesstoff aus 60% Polyesterfasern der Feinheit 3,6 dtex und einer Länge von 60 mm sowie aus 40% Viskosefasern der Feinheit 4,2 dtex und einer Länge von 80 mm. Der Vliesstoff hat eine Flächenmasse von 510 g/m² und eine Dicke von 6,2 mm. In der Faserpolschicht 22 sind 360 g/m² Fasermasse enthalten, die Faserpolschicht 22 hat eine Dicke von 5,4 mm. Auf die Oberseite der Faserpolschicht 22 wurde ein Superabsorber in flüssiger Form so aufgebracht, dass er einerseits die nichttextile Funktionsschicht 26 mit einer Flächenmasse von 130 g/m² und einer Dicke von 2,0 mm bildet und zum anderen einige der den oberen Teil der Faserpolschicht 22 bildenden freien Faserteilenden 24 und Faserteilschlingen 25 aus der Oberfläche der nichttextilen Funktionsschicht 26 in einer Höhe von 0,5 mm herausragen.

Die zu einem Anteil von 40% an den aus der Oberfläche der nichttextilen Funktionsschicht 26 herausragenden freien Faserteilenden 24 und Faserteilschlingen 25 beteiligten Viskosefasern bilden dabei eine zusätzliche vertikale Leitung für Feuchtigkeit zur nichttextilen Funktionsschicht 26 hin oder von ihr weg. Dieser Effekt unterstützt je nach Lage und Funktion des z.B. in einen Fahrzeugsitz eingebrachten druckelastischen Vliesstoffes dessen klimatisches Verhalten in sehr positiver Weise. Die durch die erfindungsgemäße Vliesstoffkonstruktion sich einstellenden Eigenschaftsverbesserungen hinsichtlich Druckelastizität und Feuchtetransport sind anhand folgender ermittelter Eigenschaftswerte nachweisbar:

| Eigenschaft | Kunit-Vliesstoff | erfindungsgemäßer druckelastischer Vliesstoff |
|---|---|---|
| Dicke (mm) | 6,2 | 6,4 |
| Stauchhärte (kPa) | 3,2 | 6,5 |
| Druckelastisches Verhalten als a30 - 5H % | 28,1 | 46,1 |
| als a30 - 5E3 % | 86,7 | 94,7 |
| bleibende Verformung (%) | 39,5 | 28,4 |
| Wasserdampfdurchgangswiderstand (g/m² Pa h) | 0,10 | 0,16 |
| Wasseraufnahme (%) | 712 | 1383 |

Das erfindungsgemäße textile Flächengebilde kann ein Vliesstoff aus Fasern oder Filamenten sein der eine Poloberfläche aus vertikal bis schräg von der Grundschicht abstehenden Fasern oder Filamentteilen oder Faser- bzw. Filamentschlingen aufweist. Solche Vliesstoffe sind allgemein z.B. als Polfaltenvliesstoff Struto, als Nähwirkvliesstoff Kunit oder als durch Nachnadeln velourisierte Nadel-, Nähwirk- oder Spinnvliesstoffe bekannt. Ein erfindungsgemäßes textiles Flächengebilde kann aber auch ein textiles Flächengebilde aus Filament- und/oder Fasergarnen als Polgewebe, Polgestrick oder Polgewirke sein, die alle eine Poloberfläche aus vertikal bis schräg von der Grundschicht abstehenden, im Wesentlichen gleich langen Garn- oder Faserteilen und/oder Garn- oder Faserschlingen aufweisen. Es können auch Gewebe, Gewirke oder Gestricke sein, die diese Poloberfläche durch einen als Rauhen oder als Velourisieren durch Nachnadeln bezeichneten Ausrüstungsvorgang erhalten haben. Das erfindungsgemäße druckelastische textile Flächengebilde kann auch ein Flockstoff mit einer durch Flockfasern gebildeten Poloberfläche sein. Ebenso kann es ein als Tufting bezeichnetes textiles Flächengebilde sein, dessen Poloberfläche aus Schlingen oder aufgeschnittenen Schlingen in einen textilen oder nicht-textilen Träger aus eingetufteten Faser- oder Filamentgarnen eingebunden ist.

Anhand der folgenden Beispiele werden derartige erfindungsgemäße textile Flächengebilde beschrieben.

### Beispiel 7:

Das in Figur 6 im Querschnitt schematisch dargestellte druckelastische textile Flächengebilde besteht aus einem 250 g/m² schweren als Webvelour bezeichneten Polgewebe 21a aus Polyesterfilamentgarnen. Die Polschicht 22 besteht aus durch spezielle Webtechnik gebildeten Polschlingen, die durch nachfolgendes Aufschneiden zu den vertikal abstehenden Filamentteilen 23 ausgebildet sind. Die Dicke des als Webvelour bezeichneten Polgewebes beträgt 3,8 mm, dabei hat die Polschicht eine Dicke von 2,9 mm. Die Oberseite der Polschicht 22 wird dann mit einem nichttextilen Funktionsmittel z.B. aus Superabsorberpolymer so besprüht, dass die freien Filamentteilenden 24 in die nichttextile Funktionsschicht 26 fest eingebunden sind. Diese nichttextile Funktionsschicht 26 hat eine Dicke von 1,1 mm und eine Masse von 110 g/m². Diese erfindungsgemäße Konstruktion aus einem textilen Flächengebilde mit Polschicht 22 und aufgebrachter nichttextiler Funktionsschicht 26 ergibt neben dem durch den Superabsorber der Funktionsschicht 26 bedingten hohen Feuchtetransport und hoher Feuchtespeicherung eine Verringerung der ursprünglich im textilen Flächengebilde vorhandenen bleibenden Verformung nach gebrauchsnaher Druckbelastung um 65%.

### Beispiel 8:

Das erfindungsgemäße druckelastische textile Flächengebilde besteht aus einem als Wirkvelour bezeichneten Polgewirke aus Polyamidfilamentgarn und hat eine Flächenmasse von 190 g/m² und eine Dicke von 3,0 mm. In der aus Filamentteilen 23 gebildeten Polschicht 22 sind 120 g/m² Filamentgarnmasse enthalten und die Polschicht 22 hat eine Dicke von 2,3 mm. Die Oberfläche der Polschicht 22 wird mit einer Polyamid-Klebstofffolie mit einer Flächenmasse von 50 g/m² so verklebt, dass diese Klebstoff-Folie mit einer Dicke von 0,7 mm die nichttextile Funktionsschicht 26 bildet und dabei 85% aller freien Filamentteilenden 24 der Polschicht 22 fest einbindet. Diese erfindungsgemäße Einbindung in Kombination mit der textilen Konstruktion ergibt im Hinblick auf einen Einsatz des druckelastischen textilen Flächengebildes als Sitzpolsterkomponente eine hohe Druckelastizität und geringe bleibende Verformung.

## Patentansprüche

1. Voluminöses, textiles, mehrschichtiges Flächengebilde, insbesondere aus einem einseitig maschenbeschichteten Vliesstoff, mit einer Grundschicht (2, 21) und mindestens einer Polfaserschicht (22) mit überwiegend senkrecht bis diagonal von des Grundschicht (2, 21) abstehenden, in der Grundschicht (2, 21) verankerten, im Wesentlichen gleich langen ersten Polfasern und/oder Polfaserschlingen (7, 24, 25),
**dadurch gekennzeichnet, dass** die ersten Polfasern und/oder Polfaserschlingen (7, 24, 25) im Bereich ihrer freien Endbereiche in eine geschlossene, nicht textile Funktionsschicht (19, 26) oder ein Klebevlies ortsfest eingebunden sind, wobei die Funktionsschicht (19, 26) im Abstand von der Grundschicht (2, 21) angeordnet ist.

2. Flächengebilde nach Anspruch 1,
**dadurch gekennzeichnet, dass** die Funktionsschicht (19, 26) ein Funktionsmittel enthält.

3. Flächengebilde nach Anspruch 1 und/oder 2,
**dadurch gekennzeichnet, dass** die Funktionsschicht (19, 26) aus einem Funktionsmittel besteht.

4. Flächengebilde nach einem oder mehreren der Ansprüche 1 bis 3,
**dadurch gekennzeichnet, dass** das Funktionsmittel ein an sich bekannter Flüssigkeitsabsorber ist.

5. Flächengebilde nach Anspruch 4,
**dadurch gekennzeichnet, dass** das Funktionsmittel ein an sich bekanntes superabsorbierendes Polymer in Form eines Elektrolyt-Netzwerkes ist.

6. Flächengebilde nach einem oder mehreren der Ansprüche 1 bis 5,
**dadurch gekennzeichnet, dass** das textile Flächengebilde ein nach dem Kunit- oder Malivlies- oder Maliwatt-Verfahren hergestellter Vliesstoff ist, der auf einer Flächenseite der Grundschicht (21) eine Fasermaschenstruktur (29) und auf der anderen Seite eine Faserpolstrukturschicht (22) mit aus einem Faserflor mit längsorientierten und/oder querorientierten Fasern, aufgestellten Fasern oder Faserschlingen (23) aufweist.

7. Flächengebilde nach einem oder mehreren der Ansprüche 1 bis 6,
**dadurch gekennzeichnet, dass** das Funktionsmittel ein an sich bekanntes geruchbindendes Mittel ist.

8. Flächengebilde nach einem oder mehreren der Ansprüche 1 bis 7,
**dadurch gekennzeichnet, dass** das Funktionsmittel ein an sich bekannter Duftstoff ist.

9. Flächengebilde nach einem oder mehreren der Ansprüche 1 bis 8,
**dadurch gekennzeichnet, dass** das Funktionsmittel ein an sich bekanntes wärmeleitendes Mittel ist.

10. Flächengebilde nach einem oder mehreren der Ansprüche 1 bis 8,
**dadurch gekennzeichnet, dass** das Funktionsmittel ein an sich bekanntes wärmedämmendes Mittel ist.

11. Flächengebilde nach einem oder mehreren der Ansprüche 1 bis 10,
**dadurch gekennzeichnet, dass** das Funktionsmittel ein Schaumstoff ist.

12. Flächengebilde nach einem oder mehreren der Ansprüche 1 bis 11,
**dadurch gekennzeichnet, dass** das Funktionsmittel ein elastisches Material ist.

13. Flächengebilde nach einem oder mehreren der Ansprüche 1 bis 12,
**dadurch gekennzeichnet, dass** zwischen den Polfasern und/oder Polfaserschlingen (7, 8, 23) ein körniges Funktionsmittel eingebracht ist.

14. Flächengebilde nach einem oder mehreren der Ansprüche 1 bis 13,
**dadurch gekennzeichnet, dass** es mehrschichtig ausgebildet ist und eine unterseitige Grundschicht (2), darüber eine Polfaserschicht mit zweiten kurzen Polfasern oder Polfaserschlingen (8) und darüber eine Polfaserschicht mit den ersten längeren Polfasern oder Polfaserschlingen (7) aufweist.

15. Flächengebilde nach einem oder mehreren der Ansprüche 1 bis 14,
**dadurch gekennzeichnet, dass** die Grundschicht (2, 21) einen Unterflächenbereich (10) aufweist, der aus flächig verfestigend wirkenden Fasern und/oder Fadenmaschen (4, 29) gebildet wird.

16. Flächengebilde nach einem oder mehreren der Ansprüche 1 bis 15,
**dadurch gekennzeichnet, dass** die Grundschicht (2, 21) im Wesentlichen in der Flächengebildeebene ausgerichtete Fasern und/oder Faserteillängen (3) aufweist.

17. Flächengebilde nach einem oder mehreren der Ansprüche 1 bis 16,
**dadurch gekennzeichnet, dass** die Polfasern und/oder Polfaserschlingen (7, 8, 24, 25) mit Verankerungsbereichen (5, 6) in der Grundschicht (2, 21) festgehalten sind und aus dem Querschnitt herausragen.

18. Flächengebilde nach einem oder mehreren der Ansprüche 1 bis 17,
**dadurch gekennzeichnet, dass** die Polfasern und/oder Polfaserschlingen (7, 8, 24, 25) im Wesentlichen senkrecht und/oder schräg von der Grundschicht (2, 21) abstehen.

19. Flächengebilde nach einem oder mehreren der Ansprüche 1 bis 18,
**dadurch gekennzeichnet, dass** die Polfasern oder Polfaserschlingen (7, 8, 24, 25) mit seitlichem Abstand voneinander angeordnet sind.

20. Flächengebilde nach einem oder mehreren der Ansprüche 1 bis 19,
**dadurch gekennzeichnet, dass** die ersten Polfasern (7, 24, 25) mindestens überwiegend eine gleiche Polspitzenhöhe H der Polspitzen (9), gemessen von der Unterfläche (10), aufweisen.

21. Flächengebilde nach Anspruch 20,
**dadurch gekennzeichnet, dass** die Polspitzen (9) in einer Flächenebene (12) liegen.

22. Flächengebilde nach einem oder mehreren der Ansprüche 14 bis 21,
**dadurch gekennzeichnet, dass** die zweiten Polfasern (8) mindestens überwiegend eine gleiche Polspitzenhöhe h der Polspitzen (11) gemessen von der Unterfläche (10) aufweisen.

23. Flächengebilde nach Anspruch 22,
**dadurch gekennzeichnet, dass** die Polspitzen (11) in einer Flächenebene (13) liegen.

24. Flächengebilde nach einem oder mehreren der Ansprüche 20 bis 23,
**dadurch gekennzeichnet, dass** das Verhältnis der Höhe H der ersten Polfasern oder Polfaserschlingen (7) zur Höhe h der zweiten Polfasern oder Polfaserschlingen (8) zwischen 1,2 und 1 liegt.

25. Flächengebilde nach einem oder mehreren der Ansprüche 1 bis 24,
**dadurch gekennzeichnet, dass** zwischen den ersten Polfasern (7, 24, 25) Aufnahmehohlräume (15, 28) gebildet sind.

26. Flächengebilde nach einem oder mehreren der Ansprüche 1 bis 25,
**dadurch gekennzeichnet, dass** das Flächengebilde 3 bis 20 mm, insbesondere 5 bis 12 mm dick ist.

27. Flächengebilde nach einem oder mehreren der Ansprüche 1 bis 26,
**dadurch gekennzeichnet, dass** auf einem Quadratzentimeter Vliesstoffoberfläche in der Polfaserschicht mindestens 200 aufrecht stehende ersten Polfasern (7, 24, 25) angeordnet sind.

28. Flächengebilde nach einem oder mehreren der Ansprüche 1 bis 27,
**dadurch gekennzeichnet, dass** der Vliesstoff bis 25 M-% thermoplastische Bindefasern enthält.

29. Flächengebilde nach einem oder mehreren der Ansprüche 1 bis 28,
**dadurch gekennzeichnet, dass** die Vliesstoffmasse 100 bis 800, insbesondere 200 bis 600 g/m² beträgt.

30. Flächengebilde nach einem oder mehreren der Ansprüche 1 bis 29,
**dadurch gekennzeichnet, dass** in der Faserpolschicht (22) 250 bis 350, insbesondere 270 bis 320 g/m² Fasermasse enthalten ist.

31. Flächengebilde nach einem oder mehreren der Ansprüche 1 bis 30,
**dadurch gekennzeichnet, dass** die Funktionsschicht (26) eine Masse von 80 bis 120, insbesondere von 90 bis 110 g/m² aufweist.

32. Flächengebilde nach einem oder mehreren der Ansprüche 1 bis 31,
**dadurch gekennzeichnet, dass** in der Funktionsschicht (26) mindestens 80% der in der Faserpolschicht (22) enthaltenen freien Faserteilenden (24) und/oder Faserteilschlingen (25) fest eingebunden sind.

33. Flächengebilde nach einem oder mehreren der Ansprüche 1 bis 32,
**dadurch gekennzeichnet, dass** in der Polschicht (22) 40 bis 50% der im gesamten textilen Flächengebilde enthaltenen textilen Masse enthalten ist.

34. Textiles Flächengebilde nach einem oder mehreren der Ansprüche 1 bis 33,
**dadurch gekennzeichnet, dass** die Dicke der nicht-textilen Funktionsschicht (19, 26) höchstens 50% der Dicke der Polschicht (22) beträgt.

35. Flächengebilde nach einem oder mehreren der Ansprüche 1 bis 34,
**dadurch gekennzeichnet, dass** mindestens 50% der in der Faserpolschicht (22) enthaltenen freien Faserteilenden (24) und/oder Faserteilschlingen (25) in die nicht-textile Funktionsschicht (26) eingebunden sind.

36. Flächengebilde nach einem oder mehreren der Ansprüche 1 bis 35,
**dadurch gekennzeichnet, dass** die nicht-textile Funktionsschicht (26) aus einem thermoplastischen Polymer oder einem Duroplast oder aus Polyvinylchlorid mit faseroberflächeneinbindender Wirkung, besteht.

37. Flächengebilde nach einem oder mehreren der Ansprüche 1 bis 36,
**dadurch gekennzeichnet, dass** die freien Faserteilenden (24) und/oder die freien Faserteilschlingen (25) der Faserpolschicht (22) aus der der Grundschicht (21) abgewandten Oberflächenseite der nicht-textilen Funktionsschicht (26) herausragen, vorzugsweise in einer Höhe von höchstens einem Drittel der Höhe der Faserpolschicht (22).

38. Flächengebilde nach einem oder mehreren der Ansprüche 1 bis 37,
**dadurch gekennzeichnet, dass** es aus einem Vliesstoff aus Fasern besteht, der eine Poloberfläche aus vertikal bis schräg von der Grundschicht abstehenden Polfaserteilen oder Polfaserschlingen aufweist und vorzugsweise ein Polfaltenvliesstoff oder einen Nähwirkvliesstoff oder durch Nachnadeln velourisierter Nadel-, Nähwirk- oder Spinnvliesstoff ist.

39. Flächengebilde nach einem oder mehreren der Ansprüche 1 bis 38,
**dadurch gekennzeichnet, dass** es ein Polgewebe oder Polgestrick oder Polgewirke ist, die eine Poloberfläche aus vertikal bis schräg vom Flächengebildequerschnitt abstehenden Garn- oder Faserteilen und/oder Garn- oder Faserschlingen aufweisen.

40. Flächengebilde nach einem oder mehreren der Ansprüche 1 bis 38,
**dadurch gekennzeichnet, dass** es ein Flockstoff mit einer durch Flockfasern gebildeten Poloberfläche oder ein als Tufting bezeichnetes textiles Flächengebilde ist, dessen Poloberfläche aus Polfaserschlingen oder aufgeschnittenen Polfaserschlingen gebildet ist, die in einen textilen oder nicht-textilen Träger eingetuftete Faser- oder Filamentgarne aufweist.

41. Verfahren zur Herstellung eines textilen Flächengebildes nach einem oder mehreren der Ansprüche 1 bis 38,
**dadurch gekennzeichnet, dass** aus einem Faserflor mit längsorientierten und/oder querorientierten Fasern ein Vliesstoff mit Faserpolstruktur auf der einen und mit Fasermaschenstruktur auf der anderen Oberseite gebildet wird, wobei mit einer Bürste zur Vermaschung Fasermaterial in eine Schiebernadel eingestrichen und eine Verdichtung des Faserflors von 1 zu 4 bis 1 zu 10 durchgeführt wird, wobei die ersten Polfasern und/oder Polfaserschlingen (7, 24, 25) im Bereich ihrer freien Endbereiche in eine geschlossene, nicht textile Funktionsschicht (19,26) oder ein klebevlies ortsfest eingebunden werden, wobei die Funktionsschicht (19,26) im Abstand von der Grundschicht (2,21) angeordnet wird.

42. Verfahren nach Anspruch 41,
**dadurch gekennzeichnet, dass** ein Vliesstoff mit einer Flächenmasse von 100 bis 800, insbesondere von 200 bis 600 g/m² erzeugt wird.

43. Verfahren nach Anspruch 41 und/oder 42,
**gekennzeichnet durch**
ein Zweischrittverfahren, wobei ein **durch** Faser- oder Fadenmaschen verfestigter Vliesstoff mit vorwiegender Quer- oder Längsorientierung der Fasern des Krempelflors vor der mechanischen Verfestigung hergestellt wird und anschließend bei diesem Vliesstoff mit senkrecht zur Vliesstoffoberfläche durchstehenden Widerhakennadeln die unterschiedlichen Faserpolschichten **durch** Austragen von abstehenden Faserteilen aus dem Vliesstoff gebildet werden, wobei die unterschiedlichen Höhen sowie die unterschiedliche Anzahl von abstehenden Fasern zur Ausbildung der neuen Vliesstoffstruktur **durch** die Anzahl und die Art austragender Nadeln erzeugt wird, was vorzugsweise **durch** einen vorgegebenen Abstand der Nadelspitze zu einem ersten Widerhaken erreicht wird.

44. Verfahren nach einem oder mehreren der Ansprüche 41 bis 43,
**dadurch gekennzeichnet, dass** mindestens ein Funktionsmittel auf und/oder in die Polfaserschicht mit den Polfasern (7, 24) bzw. Polschlingen (25) aufgesprüht und verfestigt wird.

45. Verfahren nach Anspruch 44,
**dadurch gekennzeichnet, dass** eine Superabsorberlösung aufgesprüht und polymerisiert wird.

46. Verwendung eines textilen Flächengebildes nach einem oder mehreren der Ansprüche 1 bis 40 als Polsterstoff.

## Claims

1. Lofty, textile, multilayered fabric, in particular formed from a one-sidedly stitch bonded nonwoven, having a ground layer (2, 21) and at least one pile fibre layer (22) having first pile fibres and/or pile fibre loops (7, 24, 25) of essentially equal length which are anchored in the ground layer (2, 21) and project therefrom overwhelmingly perpendicularly to diagonally, **characterized in that** the first pile fibres and/or pile fibre loops (7, 24, 25) are bound in the region of their free end regions fixedly into an uninterrupted, non-textile functional layer (19, 26) or an adhesive fibrous sheet, the functional layer (19, 26) being spaced apart from the ground layer (2, 21).

2. Fabric according to Claim 1, **characterized in that** the functional layer (19, 26) contains a functional agent.

3. Fabric according to Claim 1 and/or 2, **characterized in that** the functional layer (19, 26) consists of a functional agent.

4. Fabric according to one or more of Claims 1 to 3, **characterized in that** the functional agent is a conventional absorbent of liquid.

5. Fabric according to Claim 4, **characterized in that** the functional agent is a conventional superabsorbent polymer in the form of an electrolyte network.

6. Fabric according to one or more of Claims 1 to 5, **characterized in that** the textile fabric is a nonwoven produced by the Kunit or Malivlies or Maliwatt process and comprising on one surface side of the ground layer (21) a fibre stitchbond structure (29) and on the other side a fibre pile structure layer (22) having fibres or fibre loops (23) erected from a fibrous web having longitudinally oriented and/or transversely oriented fibres.

7. Fabric according to one or more of Claims 1 to 6, **characterized in that** the functional agent is a conventional odour-binding agent.

8. Fabric according to one or more of Claims 1 to 7, **characterized in that** the functional agent is a conventional scent.

9. Fabric according to one or more of Claims 1 to 8, **characterized in that** the functional agent is a conventional heat-conducting agent.

10. Fabric according to one or more of Claims 1 to 8, **characterized in that** the functional agent is a conventional heat-insulating agent.

11. Fabric according to one or more of Claims 1 to 10, **characterized in that** the functional agent is a foam material.

12. Fabric according to one or more of Claims 1 to 11, **characterized in that** the functional agent is an elastic material.

13. Fabric according to one or more of Claims 1 to 12, **characterized in that** a granular functional agent is incorporated between the pile fibres and/or pile fibre loops (7, 8, 23).

14. Fabric according to one or more of Claims 1 to 13, **characterized in that** it has a multilayered construction and comprises a bottom-side ground layer (2), thereabove a pile fibre layer having second short pile fibres or pile fibre loops (8) and thereabove a pile fibre layer having the first longer pile fibres or pile fibre loops (7).

15. Fabric according to one or more of Claims 1 to 14, **characterized in that** the ground layer (2, 21) has a subface region (10) formed from areally consolidating fibres and/or thread stitches (4, 29).

16. Fabric according to one or more of Claims 1 to 15, **characterized in that** the ground layer (2, 21) comprises essentially fabric plane aligned fibres and/or fibre sublengths (2).

17. Fabric according to one or more of Claims 1 to 16, **characterized in that** the pile fibres and/or pile fibre loops (7, 8, 24, 25) are retained in the ground layer (2, 21) by anchoring regions (5, 6) and protrude from the cross section.

18. Fabric according to one or more of Claims 1 to 17, **characterized in that** the pile fibres and/or pile fibre loops (7, 8, 24, 25) project essentially perpendicularly and/or obliquely from the ground layer (2, 21).

19. Fabric according to one or more of Claims 1 to 18, **characterized in that** the pile fibres or pile fibre loops (7, 8, 24, 25) are laterally spaced apart.

20. Fabric according to one or more of Claims 1 to 19, **characterized in that** the first pile fibres (7, 24, 25) have at least overwhelmingly an identical pile tip height H for the pile tips (9), measured from the subface (10).

21. Fabric according to Claim 20, **characterized in that** the pile tips (9) lie in one face plane (12).

22. Fabric according to one or more of Claims 14 to 21, **characterized in that** the second pile fibres (8) have at least overwhelmingly an identical pile tip height h for the pile tips (11), measured from the subface (10).

23. Fabric according to Claim 22, **characterized in that** the pile tips (11) lie in one face plane (13).

24. Fabric according to one or more of Claims 20 to 23, **characterized in that** the ratio of the height H of the first pile fibres or pile fibre loops (7) to the height h of the second pile fibres or pile fibre loops (8) is between 1.2 and 1.

25. Fabric according to one or more of Claims 1 to 24, **characterized in that** reception cavities (15, 28) are formed between the first pile fibres (7, 24, 25).

26. Fabric according to one or more of Claims 1 to 25, **characterized in that** the fabric is 3 to 20 mm and especially 5 to 12 mm in thickness.

27. Fabric according to one or more of Claims 1 to 26, **characterized in that** at least 200 first pile fibres (7, 24, 25) stand upright in the pile fibre layer per square centimetre of nonwoven surface.

28. Fabric according to one or more of Claims 1 to 27, **characterized in that** the nonwoven contains up to 25% by mass of thermoplastic bonding fibres.

29. Fabric according to one or more of Claims 1 to 28, **characterized in that** the nonwoven mass is 100 to 800, especially 200 to 600 g/m².

30. Fabric according to one or more of Claims 1 to 29, **characterized in that** the fibre pile layer (22) contains a fibre mass of 250 to 350, especially 270 to 320 g/m².

31. Fabric according to one or more of Claims 1 to 30, **characterized in that** the functional layer (26) has a mass of 80 to 120, especially 90 to 110 g/m².

32. Fabric according to one or more of Claims 1 to 31, **characterized in that** at least 80% of the free fibre subends (24) and/or fibre subloops (25) contained in the fibre pile layer (22) are firmly bound into the functional layer (26).

33. Fabric according to one or more of Claims 1 to 32, **characterized in that** the pile layer (22) contains 40 to 50% of the textile mass contained in the entire textile fabric.

34. Textile fabric according to one or more of Claims 1 to 33, **characterized in that** the thickness of the non-textile functional layer (19, 26) is not more than 50% of the thickness of the pile layer (22).

35. Fabric according to one or more of Claims 1 to 34, **characterized in that** at least 50% of the free fibre subends (24) and/or fibre subloops (25) contained in the fibre pile layer (22) are bound into the non-textile functional layer (26).

36. Fabric according to one or more of Claims 1 to 35, **characterized in that** the non-textile functional layer (26) consists of a thermoplastic polymer or a thermoset polymer or of polyvinyl chloride having a fibre surface binding effect.

37. Fabric according to one or more of Claims 1 to 36, **characterized in that** the free fibre subends (24) and/or the free fibre subloops (25) of the fibre pile layer (22) protrude from that surface side of the non-textile functional layer (26) which is remote from the ground layer (21), preferably to a height of not more than one third of the height of the fibre pile layer (22).

38. Fabric according to one or more of Claims 1 to 37, **characterized in that** it consists of a nonwoven composed of fibres which has a pile surface composed of pile fibre portions or pile fibre loops projecting vertically to obliquely from the ground layer, and preferably is a vertically lapped nonwoven or a stitch-knitted nonwoven or a postneedling-velourized needled, stitch-knitted or spunbonded nonwoven.

39. Fabric according to one or more of Claims 1 to 38, **characterized in that** it is a woven or knitted pile fabric having a pile surface composed of yarn or fibre portions and/or yarn or fibre loops projecting vertically to obliquely from the fabric cross-section.

40. Fabric according to one or more of Claims 1 to 38, **characterized in that** it is a flocked fabric, having a pile surface formed by flock fibres, or is a tufted fabric whose pile surface is formed from pile fibre loops or cut pile fibre loops which has fibrous or filamentous yarns tufted into a textile or non-textile backing.

41. Process for producing a textile fabric according to one or more of Claims 1 to 38, **characterized in that** a fibrous web comprising longitudinally oriented and/or transversely oriented fibres is used to form a nonwoven having a fibre pile structure on one top side and a fibre stitchbond structure on the other top side, by using a brush to sweep fibre material into a sliding-tongue needle for stitchbonding and to effect a densification of the fibrous web in the range from 1:4 to 1:10, wherein the first pile fibres and/or pile fibre loops (7, 24, 25) are bound in the region of their free end regions fixedly into an uninterrupted, non-textile functional layer (19, 26) or an adhesive fibrous sheet, the functional layer (19, 26) being spaced apart from the ground layer (2, 21).

42. Process according to Claim 41, **characterized in that** a nonwoven having a basis weight of 100 to 800, in particular 200 to 600 g/m² is produced.

43. Process according to Claim 41 and/or 42, **characterized by** a two-step process whereby a nonwoven consolidated by fibre or thread stitches and having predominantly transversal or longitudinal orientation of the fibres of the card web before mechanical consolidation is produced and subsequently is treated with barbed needles perpendicularly to the nonwoven surface to form the different fibre pile layers by ejecting projecting fibre portions from the nonwoven, the different heights and also the different numbers of projecting fibres to form the novel nonwoven structure being created by the number and type of ejecting needles, which is preferably achieved by a predetermined distance from the needle tip to a first barb.

44. Process according to one or more of Claims 41 to 43, **characterized in that** at least one functional agent is sprayed onto and/or into the pile fibre layer comprising the pile fibres (7, 24) or pile loops (25) and consolidated.

45. Process according to Claim 44, **characterized in that** a superabsorbent solution is applied by spraying and polymerized.

46. Use of a textile fabric according to one or more of Claims 1 to 40 as cushion fabric.

## Revendications

1. Produit textile plat multicouches volumineux, en particulier constitué d'un feutre de mailles revêtu sur une face, avec une couche de base (2, 21) et au moins une couche (22) de fibres de poil qui présente des premières fibres de poil et/ou des boucles de fibres de poil (7, 24, 25) essentiellement de même longueur, ancrées dans la couche de base (2, 21) et débordant de la couche de base (2, 21) principalement de la verticale à obliquement,
**caractérisé en ce que** :
les premières fibres de poil et/ou boucles de fibres de poil (7, 4, 25) sont incorporées en position fixe dans la zone de leur extrémité libre dans une couche fonctionnelle (19, 26) fermée non textile ou dans un feutre collé, la couche fonctionnelle (19, 26) étant disposée à distance de la couche de base (2, 21).

2. Produit plat selon la revendication 1,
**caractérisé en ce que** :
la couche fonctionnelle (19, 26) contient un agent fonctionnel.

3. Produit plat selon les revendications 1 et/ou 2,
**caractérisé en ce que** :
la couche fonctionnelle (19, 26) est constituée d'un agent fonctionnel.

4. Produit plat selon l'une ou plusieurs des revendications 1 à 3,
**caractérisé en ce que** :
l'agent fonctionnel est un absorbeur de liquide connu en soi.

5. Produit plat selon la revendication 4,
**caractérisé en ce que** :
l'agent fonctionnel est un polymère superabsorbant connu en soi qui présente la forme d'un réseau d'électrolyte.

6. Produit plat selon l'une ou plusieurs des revendications 1 à 5,
**caractérisé en ce que** :
le produit textile plat est un feutre fabriqué par le procédé Kunit, Malivlies ou Maliwatt, qui présente sur un côté plat de la couche de base (21) une structure (29) à mailles de fibres et sur l'autre côté une structure (22) de poils de fibres qui présente des fibres ou boucles de fibres (23) constituées d'un poil de fibres à fibres orientées en longueur et/ou orientées transversalement.

7. Produit plat selon l'une ou plusieurs des revendications 1 à 6,
**caractérisé en ce que** :
l'agent fonctionnel est un agent désodorisant connu en soi.

8. Produit plat selon l'une ou plusieurs des revendications 1 à 7, **caractérisé en ce que** l'agent fonctionnel est un parfum connu en soi.

9. Produit plat selon l'une ou plusieurs des revendications 1 à 8,
**caractérisé en ce que** :
l'agent fonctionnel est un agent conducteur de chaleur connu en soi.

10. Produit plat selon l'une ou plusieurs des revendications 1 à 8,
**caractérisé en ce que**
l'agent fonctionnel est un agent thermiquement isolant connu en soi.

11. Produit plat selon l'une ou plusieurs des revendications 1 à 10,
**caractérisé en ce que** :
l'agent fonctionnel est une mousse.

12. Produit plat selon l'une ou plusieurs des revendications 1 à 11,
**caractérisé en ce que** :
l'agent fonctionnel est un matériau élastique.

13. Produit plat selon l'une ou plusieurs des revendications 1 à 12,
**caractérisé en ce que** :
un agent fonctionnel graineux est placé entre les fibres de poil et/ou les boucles (7, 8, 23) de fibres de poil.

14. Produit plat selon l'une ou plusieurs des revendications 1 à 13,
**caractérisé en ce que** :
il est réalisé en plusieurs couches et présente une couche inférieure de base (2), suivie d'une couche de fibres de poil avec des courtes deuxièmes fibres de poil ou boucles (8) de fibres de poil et ensuite une couche de fibres de poil qui présente les premières fibres de poil ou boucles (7) de fibres de poil plus longues.

15. Produit plat selon l'une ou plusieurs des revendications 1 à 14,
**caractérisé en ce que** :
la couche de base (2, 21) présente une partie (10) de surface intérieure qui est formée de fibres et/ou de mailles (4, 29) de fils à action de renforcement de surface.

16. Produit plat selon l'une ou plusieurs des revendications 1 à 15,
**caractérisé en ce que** :
la couche de base (2, 21) présente des fibres et/ou des longueurs partielles (3) de fibres orientées essentiellement dans le plan du produit plat.

17. Produit plat selon l'une ou plusieurs des revendications 1 à 16,
**caractérisé en ce que** :
les fibres de poil et/ou les boucles (7, 8, 24, 25) de fibres de poil sont immobilisées par des parties d'ancrage (5, 6) dans la couche de base (2, 21) et débordent de la section transversale.

18. Produit plat selon l'une ou plusieurs des revendications 1 à 17,
**caractérisé en ce que** :
les fibres de poil et/ou boucles (7, 8, 24, 25) de fibres de poil débordent essentiellement à la verticale et/ou obliquement de la couche de base (2, 21).

19. Produit plat selon l'une ou plusieurs des revendications 1 à 18,
**caractérisé en ce que** :
les fibres de poil ou boucles (7, 8, 24, 25) de fibres de poil sont disposées à distance latérale les unes des autres.

20. Produit plat selon l'une ou plusieurs des revendications 1 à 19,
**caractérisé en ce que** :
les premières fibres de poil (7, 24, 25) présentent au moins principalement la même hauteur H des pointes (9) des poils par rapport à la surface inférieure (10).

21. Produit plat selon la revendication 20,
**caractérisé en ce que** :
les pointes (9) des poils sont situées dans un plan de surface (12).

22. Produit plat selon l'une ou plusieurs des revendications 14 à 21,
**caractérisé en ce que** :
les deuxièmes fibres de poil (8) présentent au moins principalement la même hauteur h des pointes de poils (11) par rapport à la surface inférieure (10).

23. Produit plat selon la revendication 22,
**caractérisé en ce que** :
les pointes (11) des poils sont situées dans un plan de surface (13).

24. Produit plat selon l'une ou plusieurs des revendications 20 à 23,
**caractérisé en ce que** :
le rapport entre la hauteur H des premières fibres de poil ou boucles (7) de fibres de poil et la hauteur h des deuxièmes fibres de poil ou boucles (8) de fibres de poil est compris entre 1,2 et 1.

25. Produit plat selon l'une ou plusieurs des revendications 1 à 24,
**caractérisé en ce que** :
des espaces creux de réception (15, 28) sont formés entre les premières fibres de poil (7, 24, 25).

26. Produit plat selon l'une ou plusieurs des revendications 1 à 25,
**caractérisé en ce que** :
le produit plat a une épaisseur de 3 à 20 mm et en particulier de 5 à 12 mm.

27. Produit plat selon l'une ou plusieurs des revendications 1 à 26,
**caractérisé en ce que** :
au moins 200 premières fibres de poil (7, 24, 25) placées debout sont disposées dans la couche de fibres de poil par centimètre carré de surface de feutre.

28. Produit plat selon l'une ou plusieurs des revendications 1 à 27,
**caractérisé en ce que** :
le feutre contient jusqu'à 25 % en masse de fibres thermoplastiques de liaison.

29. Produit plat selon l'une ou plusieurs des revendications 1 à 28,
**caractérisé en ce que** :
la masse spécifique du feutre est comprise entre 100 et 800 et en particulier entre 200 et 600 g/m².

30. Produit plat selon l'une ou plusieurs des revendications 1 à 29,
**caractérisé en ce que** :
la couche (22) de fibres de poil contient une masse de fibres de 250 à 350 et en particulier de 270 à 320 g/m².

31. Produit plat selon l'une ou plusieurs des revendications 1 à 30,
**caractérisé en ce que** :
la couche fonctionnelle (26) a une masse spécifique de 80 à 120 et en particulier de 90 à 110 g/m².

32. Produit plat selon l'une ou plusieurs des revendications 1 à 31,
**caractérisé en ce que** :
au moins 80 % des extrémités partielles libres (24) et/ou boucles (25) partielles de fibres contenues dans la couche (22) de poils de fibres sont liés dans la couche fonctionnelle (26).

33. Produit plat selon l'une ou plusieurs des revendications 1 à 32,
**caractérisé en ce que** :
la couche de poils (22) contient de 40 à 50 % de la masse textile contenue dans la totalité du produit textile plat.

34. Produit plat selon l'une ou plusieurs des revendications 1 à 33,
**caractérisé en ce que** :
l'épaisseur de la couche fonctionnelle non textile (19, 26) représente au plus 50 % de l'épaisseur de la couche de poils (22).

35. Produit plat selon l'une ou plusieurs des revendications 1 à 34,
**caractérisé en ce que** :
au moins 50 % des extrémités partielles libres (24) et/ou des boucles partielles (25) des fibres contenues dans la couche (22) de poils de fibres sont liés dans la couche fonctionnelle non textile (26).

36. Produit plat selon l'une ou plusieurs des revendications 1 à 35,
**caractérisé en ce que** :
la couche fonctionnelle non textile (26) est constituée d'un polymère thermoplastique ou d'un polymère thermodurcissable ou encore d'un poly(chlorure de vinyle) à effet de liaison de fibres en surface.

37. Produit plat selon l'une ou plusieurs des revendications 1 à 36,
**caractérisé en ce que** :
les extrémités partielles libres (24) et/ou les boucles partielles (25) des fibres de la couche (22) de poils de fibres débordent du côté de la surface de la couche fonctionnelle non textile (26) non tournée vers la couche de base (21), de préférence à une hauteur qui représente au plus le tiers de la hauteur de la couche (22) de poils de fibres.

38. Produit plat selon l'une ou plusieurs des revendications 1 à 37,
**caractérisé en ce que** :
elle est constituée d'un feutre de fibres qui présente une surface de poils constituée de parties ou de boucles de fibres de poil qui débordent verticalement à obliquement de la couche de base, et de préférence un feutre à poils pliés ou, un feutre tricoté ou un feutre aiguilleté, tricoté ou filé valorisé par aiguilletage.

39. Produit plat selon l'une ou plusieurs des revendications 1 à 38,
**caractérisé en ce que** :
il est un tissu de poils ou un tricot de poils qui présentent une surface de poils constituée de parties et/ou de boucles de fils ou de fibres qui débordent verticalement à obliquement de la section transversale du produit plat.

40. Produit plat selon l'une ou plusieurs des revendications 1 à 38,
**caractérisé en ce que** :
il s'agit d'un floqué qui présente une surface de poils formée par des fibres floquées ou un produit plat textile appelé tuftage dont la surface de poils est formée de boucles de fibres de poil ou de boucles découpées de fibres de poil qui présentent des fils de fibres ou de filaments tuftés dans un support textile ou non textile.

41. Procédé de fabrication d'un produit textile plat selon l'une ou plusieurs de revendications 1 à 38,
**caractérisé en ce que** :
l'on forme à partir d'un poil de fibres à fibres orientées en longueur et/ou orientées transversalement un feutre à structure de poils de fibres sur un côté supérieur et une structure à mailles de fibres sur l'autre côté supérieur, une brosse étant passée dans une aiguille coulissante pour mailler le matériau de fibres et un compactage du poil de fibres de 1 à 4 à 1 à 10 étant réalisé, les premières fibres de poil et/ou boucles (7, 24, 25) de fibres de poil étant liées dans la zone de leur extrémité libre dans une couche fonctionnelle non textile fermée (19, 26) ou un feutre collé, la couche fonctionnelle (19, 26) étant disposée à distance de la couche de base (2, 21).

42. Procédé selon la revendication 41,
**caractérisé en ce que** :
l'on forme un feutre dont la masse par unité de surface est comprise entre 100 et 800 et en particulier entre 200 et 600 g/m².

43. Procédé selon les revendications 41 et/ou 42,
**caractérisé par** un procédé en deux étapes, dans lequel un feutre solidifié par des fibres ou des mailles de fibres, les fibres du poil bouclé ayant une orientation principalement transversale ou principalement longitudinale avant la solidification mécanique est réalisé, les différentes couches de poils de fibres étant ensuite formées par extraction hors du feutre des parties des fibres en débord de ce feutre, à l'aide d'aiguilles à crochets qui traversent perpendiculairement la surface du feutre, les différentes hauteurs ainsi que les nombres différents de fibres en débord étant formés par le nombre et le type d'aiguille d'extraction pour former la nouvelle structure du feutre, ce que l'on obtient de préférence par une distance prédéterminée de la pointe de l'aiguille par rapport au premier crochet.

44. Procédé selon l'une ou plusieurs des revendications 41 à 43,
**caractérisé en ce que** :
au moins un agent fonctionnel est pulvérisé et solidifié sur et/ou dans la couche de fibres de poil qui présente les fibres de poil (7, 24) ou les boucles de poils (25).

45. Procédé selon la revendication 44,
**caractérisé en ce que** :
une solution superabsorbante est pulvérisée et polymérisée.

46. Utilisation d'un produit textile plat selon l'une ou plusieurs des revendications 1 à 40 comme matériau de capitonnage.
